# EUROPÄISCHE PATENTSCHRIFT

(11) **EP 0 105 034 B1**
(45) Veröffentlichungstag und Bekanntmachung des Hinweises auf die Patenterteilung: **23.04.1986**
(21) Anmeldenummer: 83810418.0
(22) Anmeldetag: 21.09.1983
(51) Int. Cl.: D06P 1/66, D06P 1/642, D06P 3/76

(54) **Färbereihilfsmittel und Verfahren zum Färben von Polyacrylnitrilfasermaterial**
Dyeing aid and process for dyeing of polyacrylonitrile fibre material
Adjuvant de teinture et procédé pour la teinture de fibres en matériel polyacrylonitrilique

(30) Priorität: 27.09.1982 CH 5681/82
(43) Veröffentlichungstag der Anmeldung: 04.04.1984
(73) Patentinhaber: CIBA-GEIGY AG, 4002 Basel (CH)
(72) Erfinder: Abel, Heinz, CH-4153 Reinach (CH); Töpfl, Rosemarie, CH-4143 Dornach (CH); Berendt, Hans-Ulrich, CH-4123 Allschwil (CH)

## Beschreibung

Gegenstand der vorliegenden Erfindung ist ein neues Färbereihilfsmittel, welches dadurch gekennzeichnet ist, dass es mindestens
(A) ein quaternäres Ammoniumsalz, welches mindestens ein basisches Stickstoffatom aufweist, an welches mindestens ein aliphatischer Rest mit 6 bis 22 Kohlenstoffatomen gebunden ist, und
(B) ein Aminoxid der Formel worin
   Xᵢ Alkyl oder Alkenyl je mit 8 bis 18 Kohlenstoffatomen und
   X₂ und X₃, unabhängig voneinander, Niederalkyl oder Hydroxy-Niederalkyl bedeuten, enthält.

Niederalkyl stellt solche Gruppen oder Gruppenbestandteile dar, die 1 bis 5, insbesondere 1 bis 3, Kohlenstoffatome aufweisen, wie z.B. Methyl, Ethyl, n-Propyl, Isopropyl, n-Butyl, sek.-Butyl, tert.-Butyl oder Amyl.

Vorliegendes Färbereihilfsmittel eignet sich als Netz-, Entlüftungs-, Retardier- und Egalisiermittel beim Färben von langsam-, normal- oder schnellziehenden Polyacrylnitrilfasern mit migrierenden oder nicht-migrierenden kationischen Farbstoffen oder deren Gemischen.

Die als Komponente (A) verwendbaren quaternären Ammoniumsalze können migrierende oder nicht-migrierende Eigenschaften besitzen. Vorzugsweise werden jedoch migrierende quaternäre Ammoniumsalze eingesetzt, welche vorteilhafterweise gleichzeitig nur eine geringe Retardierwirkung zu Ende des Färbeprozesses besitzen.

Besonders geeignet sind solche quaternäre Ammoniumsalze, deren Kationgewicht kleiner als 400, vor allem kleiner als 250, deren Parachor kleiner als 1200, insbesondere kleiner als 800 und deren log P kleiner als 8 vorzugsweise kleiner als 7,0 ist. Unter diesen werden bevorzugt solche verwendet, deren Kationgewicht kleiner als 275, deren Parachor kleiner als 700 und deren log P kleiner als 6,4 ist.

Verwendbare quaternäre Ammoniumsalze sind z.B. quaternäre Ammoniumverbindungen der Formel worin
R einen aliphatischen Kohlenwasserstoffrest mit 5 bis 21 Kohlenstoffatomen, vorzugsweise 7 bis 18 Kohlenstoffatomen,
Q die direkte Bindung oder Sauerstoff,
Y, und Y₂, unabhängig voneinander, Niederalkyl, Cycloalkyl oder Hydroxyniederalkyl, vorzugsweise Methyl, Ethyl oder 2-Hydroxyethyl oder
Y, und Y₂ zusammen mit dem sie verbindenden Stickstoffatom einen fünf- oder sechsgliedrigen, gesättigten, heterocyclischen Rest, wie z.B. Pyrrolidino, Piperidino oder Morpholino,
Y₃ Niederalkyl, Hydroxy-Niederalkyl, Epoxy-Niederalkyl, Cyano-Niederalkyl, Carbamoyl-Niederalkyl oder Aralkyl, wie z.B. Benzyl, Chlorbenzyl oder a-Methylbenzyl,
Y₁, Y₂ und Y₃ zusammen mit dem sie verbindenden Stickstoffatom einen gegebenenfalls durch Niederalkyl substituierten Pyrdinring und
An⁸ das Anion einer organischen oder anorganischen Säure, wie z.B. das Chlorid-, Bromid-, Sulfat-, Benzolsulfonat-, p-Toluolsulfonat-, Methosulfat-, Ethosulfat- oder Methophosphation,

bedeuten.

In der Formel (1) bedeutet R vorzugsweise einen Alkylrest oder Alkenylrest mit jeweils 5 bis 21 Kohlenstoffatomen, besonders 7 bis 18 Kohlenstoffatomen. Beispiele für solche Alkylreste sind Pentyl, Hexyl, Octyl, Decyl, Dodecyl, Kokosyl, Myristyl, Hexadecyl, Heptadecyl, Octadecyl, Arachidyl oder Behenyl. Vorzugsweise ist R Pentyl, Hexyl, Octyl, Decyl, Dodecyl, Kokosyl oder Myristyl oder ein Gemisch dieser Alkylreste.

Q ist vorzugsweise die direkte Bindung zwischen R und -CH₂-.

Die Y-Reste können gleich oder voneinander verschieden sein.

Als Cycloalkylrest bedeuten Y, und Y₂ beispielsweise Cyclopentyl oder vorzugsweise Cyclohexyl.

Y, und Y₂ sind vorzugsweise Methyl, Ethyl oder vor allem 2-Hydroxyethyl.

Stellt Y₃ einen Niederalkylrest dar, so ist er insbesondere Methyl oder Ethyl. Bedeutet Y₃ Hydroxy- Niederalkyl oder Cyano-Niederalkyl, so handelt es sich vor allem um 2-Hydroxyethyl, 3-Hydroxypropyl oder 2-Cyanoethyl. Als Epoxy-niederalkyl bedeutet Y₃ vorzugsweise die Epoxypropylgruppe. Als Carbamoyl-Niederalkyl ist Y₃ insbesondere die Carbamoylmethylgruppe. Y₃ ist bevorzugt Methyl, Ethyl oder Benzyl.

Wenn Y, und Y₂ zusammen mit dem Stickstoffatom einen heterocyclischen Rest darstellen, so ist dieser beispielsweise Pyrrolidino, Piperidino, Pipecolino, Thiomorpholino oder vorzugsweise Morpholino.

Als Anion An⁸ kommen sowohl Anionen anorganischer Säuren, z.B. das Chlorid-, Bromid-, Fluorid-, Sulfat- oder Phosphation als auch organischer Säuren, z.B. aromatischer oder aliphatischer Sulfonsäuren, wie z.B. das Benzolsulfonat-, p-Toluolsulfonat-, Chlorbenzolsulfonat-, Methansulfonat- oder Ethansulfonation sowie die Anionen saurer Alkylester anorganischer Säuren, wie z.B das Methosulfat-, Ethosulfat- oder Methophosphation in Betracht. An⁸ ist vor allem das Chlorid- oder Methosulfation.

Besonders geeignet unter den Verbindungen der Formel (1) sind quaternäre Ammoniumsalze der Formel worin
R₁ Alkyl mit 5 bis 15 Kohlenstoffatomen,
Q Sauerstoff oder vorzugsweise die direkte Bindung,
Y₄ und Y₅ Niederalkyl oder Hydroxy-Niederalkyl,
Y₆ Methyl, Ethyl oder Benzyl und
(An)⊖₁ das Chlorid- oder Methosulfation
bedeuten.

Praktisch wichtige Vertreter von quaternären Ammoniumverbindungen der Formel (2) sind N-Hexyl--N,N,N-trimethylammoniumchlorid, N-n-Dodecyl--N,N,N-trimethylammoniumchlorid, N-n-Dodecyl--N,N-di-2-hydroxyethyl-N-benzylammoniumchlorid, N-n-Dodecyl-N,N-di-2-hydroxymethyl-N-methylam- moniummethosulfat, N-n-Dodecyloxymethyl-N,N,N--trimethylammoniumchlorid, N-Kokosyl-N,N-di-2--hydroxyethyl-N-methyl-ammoniummethosulfat, N--Cetyl-N,N,N-trimethylammoniumchlorid, N-Oleyl--N,N-dimethyl-N-benzylammoniumchlorid, N-Stearyl-N,N-dimethyl-N-benzylammoniumchlorid, oder vor allem N-Kokosyl-N,N,N-trimethylammonium-methosulfat, N-Kokosyl-N,N-dimethyl-N-benzylammo- niumchlorid oder N-Kokosyl-N,N-di-2-hydroxyethyl--N-benzylammoniumchlorid.

Ferner können quaternäre Ammoniumsalze der Formel worin V Wasserstoff, Methyl oder Ethyl bedeutet, R₂ einen Alkyl- oder Alkenylrestjeweils mit 6 bis 18 Kohlenstoffatomen bedeutet und An⁸ die oben angegebene Bedeutung hat, verwendet werden.

Von diesen sind die Verbindungen der Formel worin R₃ n-Octyl oder n-Dodecyl bedeutet, besonders geeignet.

Ebenfalls geeignet sind quaternäre Ammoniumsalze der Formel worin R₂, Y₃, Y₄, Y₅ und An⁸ die angegebene Bedeutung haben und n 2 oder 3 bedeutet.

Als Beispiele dieser Verbindungen der Formel (5) seien definitionsgemässe quaternäre Ammoniumsalze genannt, die z.B. durch Umsetzung von Kokosölfettsäurechlorid mit N,N-Dimethylpropylendiamin und anschliessend durch Quaternisierung mit Methylchlorid, Dimethylsulfat, Glykolchlorhydrin, Epichlorhydrin oder Benzylchlorid erhalten werden.

Weitere quaternäre Ammoniusalze, welche als Komponente (A) verwendet werden können, entspre₋ chen der Formel worin
Vᵢ Alkyl mit 6 bis 18 Kohlenstoffatomen,
V₂ Niederalkyl, Hydroxy-Niederalkyl oder Benzyl und
R₄ Wasserstoff, Alkyl mit 1 bis 18, vorzugsweise 1 bis 4 Kohlenstoffatomen oder Phenyl bedeuten, und
An⁸ die oben angegebene Bedeutung hat,

oder der Formel worin R₅ Alkyl mit 8 bis 18 Kohlenstoffatomen, V₃ und V₄ unabhängig voneinander je Wasserstoff, Niederalkyl oder Hydroxy-Niederalkyl darstellen, wobei V₃ und V₄ zusammen mit der Gruppe auch den Rest eines teilweise gesättigten Ringes, besonders eines Diazolin- oder Tetrahydrodiazinringes bilden können und An⊖ die angegebene Bedeutung hat.

Als Beispiele von Verbindungen der Formel (6) seien genannt: 1-Dodecyl-3-benzyl-imidazoliumchlorid und 1-Hexadecyl-2-isopropyl-3-methylimidazolium-methosulfat.

Als Beispiele geeigneter Verbindungen der Formel (7) seien genannt:
N-Octadecyl-guanidiniumchlorid, N-Hexadecyl-N^{L} -methyl-N'^{L}2-hydroxyethylguanidiniumchlorid und 2-Octylaminoimidazoliumacetat.

Im erfindungsgemässen Färbereihilfsmittel können auch Gemische definitionsgemässer quaternärer Ammoniumsalze als Komponente (A) verwendet werden.

Unter den Verbindungen der Formeln (1) bis (7) werden diejenigen der Formel (2) besonders bevorzugt, in der Q die direkte Bindung bedeutet.

Die definitionsgemässen quaternären Ammoniumsalze werden in Mengen von 20 bis 50 Gewichtsprozent, bezogen auf das Gesamtgewicht des Färbereihilfsmittels, eingesetzt.

Die als Komponente (B) in Betracht kommenden Aminoxide können auch als Gemische, welche zwei oder mehrere der Aminoxide der formel (i) enthalten, im erfindungsgemässen Färbereihilfsmittel vorhanden sein.

Praktisch wichtige Vertreter von Aminoxiden der Formel (i) sind:
N-Dodecyl-N,N-dimethylaminoxid
N-Myristyl-N,N-dimethylaminoxid
N-Dodecyl-N,N-di-2-hydroxyethylaminoxid
N-Hexadecyl-N,N-di-2-hydroxyethylaminoxid
N-Hexadecyl-N,N-dimethylaminoxid
N-Stearyl-N,N-dimethylaminoxid
N-Oleyl-N,N-di-2-hydroxyethylaminoxid
N-Stearyl-N,N-di-2-hydroxyethylaminoxid und
N-Kokosyl-N,N-di-2-hydroxyethylaminoxid.

Auch Gemische dieser Aminoxide können vorteilhafterweise verwendet werden.

Die Aminoxide der Formel (i) werden in Mengen von 10 bis 25, vorzugsweise 12 bis 20, Gewichtsprozent, bezogen auf das Gesamtgewicht des wässrigen Färbereihilfsmittels, eingesetzt.

Bevorzugte erfindungsgemässe Färbereihilfsmittel enthalten mindestens folgende Komponenten:
(Aa) ein quaternäres Ammoniumsalz der Formel worin
   R₂ Alkyl oder Alkenyl jeweils mit 6 bis 18 Kohlenstoffatomen,
   Y₄ und Y₅ Niederalkyl oder Hydroxy-Niederalkyl, insbesondere Methyl, Ethyl oder 2-Hydroxyethyl,
   Y₆ Methyl, Ethyl oder Benzyl und (An)8 das Chlorid- oder Methosulfation und (Bb) ein Aminoxid der Formel (i) sind.

Die erfindungsgemässen Färbereihilfsmittel können durch einfaches Verrühren der genannten Komponenten (A) und (B) vorzugsweise in Wasser hergestellt werden. Man erhält so homogene, vorzugsweise wässrige klare Mischungen, die bei Raumtemperatur sehr gut lagerstabil sind. Die Komponenten (A) und (B) liegen in der Regel in einem Gewichtsverhältnis von 9 : 1 bis 3 : 7, vorzugsweise 6 : 1 bis 1 : 1 und insbesondere 4 : 1 bis 2 : 1 vor.

Diese Färbereihilfsmittel enthalten vorzugsweise, bezogen auf das Gesamtgemisch 25 bis 45 Gewichtsprozent der Komponente (A) 8 bis 20 Gewichtsprozent der Komponente (B) und 35 bis 67 Gewichtsprozent Wasser.

Die neuen Färbereihilfsmittel werden insbesondere als Netz-, Entlüftungs- und insbesondere Egalisier-und Retardiermittel beim Färben von Polyacrylnitrilfasermaterialien verwendet. Sie erlauben somit eine einwandfreie Egalität des gefärbten Substrates zu erzielen.

Gegenstand der vorliegenden Erfindung ist auch ein Verfahren zum Färben von Polyacrylnitrilfasermaterial mit kationischen Farbstoffen. Das Verfahren ist dadurch gekennzeichnet, dass man dieses Material in Gegenwart des erfindungsgemässen Färbereihilfsmittels färbt. Dabei können Komponenten (A) und (B) auch getrennt dem Färbebad zugegeben werden.

Die Einsatzmengen, in denen das erfindungsgemässe Färbereihilfsmittel dem Färbebad zugesetzt wird, bewegen sich vorteilhafterweise zwischen 0,1 bis 5 Gewichtsprozent, vorzugsweise 0,5 bis 3 Gewichtsprozent, bezogen auf das Gewicht des Färbegutes.

Als kationische Farbstoffe können sowohl migrierende als auch nicht-migrierende Farbstoffe eingesetzt werden.

Als migrierende kationische Farbstoffe sind insbesondere solche mit einer mehr oder weniger delokalisierten positiven Ladung geeignet, deren Kationgewicht kleiner als 310, deren Parachor kleiner als 750 und deren log P kleiner als 3,2 ist. Der Parachor wird gemäss dem Artikel von O.R. Quayle [Chem. Rev. 53, 439 (1953)] berechnet und log P bedeutet die relative Lipophilie, deren Berechnung von C. Hanach et al [J. Med. Chem. 16, 1207 (1973)] beschrieben wurde. Dabei wurde der Einfluss der Ladung der Farbstoffkationen nicht berücksichtigt, was um 6 log Einheiten höhere log P-Werte ergibt. Bevorzugt migrierende kationische Farbstoffe sind solche, deren Kationgewicht kleiner als 275, deren Parachor kleiner als 680 und deren log P kleiner als 2,8 ist.

Nicht-migrierende kationische Farbstoffe sind insbesondere diejenigen, deren Kationgewicht grösser als 310 und deren Parachor grösser als 750 ist.

Die kationischen, migrierenden und nicht-migrierende Farbstoffe können verschiedenen Farbstoffklassen angehören. Insbesondere handelt es sich um Salze, beispielsweise Chloride, Sulfate oder Metallhalogenide, beispielsweise Zinkchloriddoppelsalze von Azofarbstoffen, wie Monoazofarbstoffen oder Hydrazonfarbstoffen, Anthrachinon-, Diphenylmethan-, Triphenylmethan-, Methin-, Azomethin-, Cumarin-, Ketonimin-, Cyanin-, Xanthen-, Azin-, Oxazin- oder Thiazinfarbstoffen.

Es können auch Mischungen der kationischen Farbstoffe eingesetzt werden. Besonders bevorzugt sind Farbstoffkombinationen von mindestens 2 oder vorzugsweise 3 migrierenden oder nicht-migrierenden kationischen Farbstoffen zur Herstellung egaler Dichromie- oder Trichromiefärbungen, wobei auch Gemische aus migrierenden und nicht-migrierenden kationischen Farbstoffen verwendet werden können.

Die Menge der der Flotte zugesetzten Farbstoffe richtet sich nach der gewünschten Farbtiefe. Im allgemeinen haben sich Farbstoffmengen von 0,01 bis 5, vorzugsweise 0,05 bis 2 Gewichtsprozent, bezogen auf das Gewicht des Färbegutes, als vorteilhaft erwiesen.

Die Färbeflotte kann auch Elektrolyte, insbesondere anorganische, wie Alkalimetallsalze, zweckmässig Natriumsalze, wie z.B. Natriumchlorid oder Natriumsulfat, Kaliumsalze, wie z.B. Kaliumchlorid oder Kaliumsulfat, Ammoniumsalze, wie z.B. Ammoniumchlorid oder Ammoniumsulfat enthalten. Diese Elektrolyte können in Mengen von 1 bis 20, vorzugsweise 5 bis 10 Gewichtsprozent, bezogen auf das zu färbende Material, eingesetzt werden.

Daneben können die Färbeflotten Säuren, z.B. Mineralsäuren, wie Schwefelsäure oder Phosphorsäure oder organische Säuren, zweckmässig niedere aliphatische Carbonsäuren, wie Ameisen-, Essig- oder Oxalsäure, enthalten. Diese Säuren dienen vor allem der Einstellung des pH-Wertes der erfindungsgemäss verwendeten Flotten, der in der Regel 2 bis 8, vorzugsweise 3 bis 6, beträgt. Zur Stabilisierung eines bestimmten pH-Wertes können auch Alkalimetallacetat, z.B. Natriumacetat oder Ammoniumacetat, -citrat oder -phosphat in der Färbeflotte vorhanden sein.

Die Färbungen erfolgen mit Vorteil aus wässriger Flotte nach dem Ausziehverfahren. Das Flottenverhältnis ist von den apparativen Gegebenheiten, vom Substrat und der Aufmachungsform sowie von der Packungsdichte abhängig. Es kann jedoch innerhalb eines weiten Bereiches gewählt werden, z.B. 1 : 4 bis 1 : 100, liegt aber meistens zwischen 1 : 5 bis 1 : 40.

Die Temperatur, bei der gefärbt wird, beträgt mindestens 70°C und in der Regel ist sie nicht höher als 106°C. Vorzugsweise liegt sie im Bereich von 80 bis 103°C.

Das Verfahren kann so durchgeführt werden, dass man das Färbegut entweder zuerst mit dem erfindungsgemässen Färbereihilfsmittel kurz behandelt und anschliessend färbt, oder vorzugsweise gleichzeitig mit dem Färbereihilfsmittel und dem Farbstoff behandelt. Vorzugsweise lässt man das Färbegut bei 70-90°C im Bad, das auf einen pH-Wert von 3 bis 5 eingestellt ist, vorlaufen, setzt dann das Färbereihilfsmittel und den Farbstoff zu und steigert die Temperatur innerhalb von 15 bis 45 Minuten auf 98°C und färbt während 30 bis 60 Minuten bei dieser Temperatur, oder man geht bei Kochtemperatur in die Färbeflotte ein und färbt während 30 bis 60 Minuten bei dieser Temperatur. Es ist aber auch möglich, dass man die Färbeflotte im Verlauf von 15 bis 30 Minuten auf eine Temperatur von 105°C erhitzt (Hochtemperaturfärbung) und dann 15 bis 45 Minuten bei dieser Temperatur belässt.

Am Schluss der Färbung wird die Färbeflotte langsam abgekühlt und die Ausfärbungen mit Wasser gespült und getrocknet.

Zu den Acrylfasern, die nach dem erfindungsgemässen Verfahren gefärbt werden können, gehören die handelsüblichen Typen von polymerem oder mischpolymerem Acrylnitril. Im Falle der Acrylnitrilmischpolymerisate beträgt der Mengenanteil Acrylnitril zweckmässig mindestens 80 Gew.-%, bezogen auf das Gewicht des Mischpolymerisats. In der Regel bestehen Polyacrylnitrilfasern aus ca. 85 Gew.-% Acrylnitrilanteil und ca. 15% Copolymeranteil.

Die Polyacrylnitrilfasern können von unterschiedlichem Ziehvermögen sein, d.h. das erfindungsgemässe Verfahren lässt sich auf alle Faserarten von Polyacrylnitril anwenden und zwar auf sogenannte schnellziehende, normalziehende und langsamziehende Polyacrylnitrilfasern.

Das zu färbende Fasermaterial kann sich in verschiedenen Aufmachungsformen befinden. Beispielsweise kommen in Betracht: loses Material, Kammzug, Kabel, Garn, Kreuzspulen, Kettbaum, Muffs, Wickelkörper, Maschenware, Gewebe, Teppich. Die Fasermaterialien können auch als Mischgewebe unter sich oder mit anderen Fasern, z.B. Mischungen aus Polyacrylnitril/Baumwolle, Polyacrylnitril/Polyester oder Polyacrylnitril/Wolle, eingesetzt werden.

Wie bereits erwähnt, werden gemäss dem erfindungsgemässen Verfahren egale Einzel- und insbesondere Mischtonfärbungen bei üblichen Färbetemperaturen und bei Verwendung nicht- oder migrierender Farbstoffe erzielt. Unabhängig vom zu färbenden Polyacrylnitrilfasertyp können ebenfalls Stellen des Substrates, die hydrophobe Verunreinigungen und daher unerwünschte Luftblasen aufweisen, egal gefärbt werden, da das erfindungsgemässe Hilfsmittelgemisch gleichzeitig als Entlüftungs- und Retardiermittel wirkt. Zudem ermöglicht das erfindungsgemässe Verfahren ein allfälliges Überfärben unegal anfallender Färbungen in Schwarz. Ferner erlaubt es das Nuancieren bei Kochtemperatur.

Die erhaltenen Färbungen sind ausgezeichnet durch gute Echtheiten, insbesondere Nassechtheiten wie Wasch-, Wasser-, Schweiss- und Dekaturechtheit. Die anderen Echtheiten der Färbungen, z.B. Lichtechtheit und Reibechtheit, werden durch den Einsatz der erfindungsgemässen Färbereihilfsmittel nicht beeinflusst.

In den folgenden Beispielen beziehen sich die Prozentsätze, wenn nichts anderes angegebene ist, auf das Gewicht. Die Mengen beziehen sich bei den Farbstoffen auf handelsübliche, d.h. coupierte Ware und bei den quaternären Ammoniumverbindungen und Aminoxiden auf Reinsubstanz. Bei den Farbstoffen und den quaternären Ammoniumsalzen bedeuten: K Kationgewicht, Pa Parachor und log P relative Lipophilie.

### Beispiel 1

2 kg eines vorgeschrumpften Garnes aus schnellziehenden Polyacrylnitrilfasern werden in einem Färbeapparat mit 34 Liter einer wässerigen Flotte, die 200 g kalziniertes Natriumsulfat enthält, und mit 80%iger Essigsäure auf einen pH-Wert von 4 eingestellt ist, 5 Minuten bei 80°C behandelt. Alsdann werden der Flotte
45 g des Färbereihilfsmittels (1), bestehend aus
   35% einer quaternären Ammonium-Verbindung der Formel
   10% N-Myristyl-N,N-dimethylaminoxid und
   55% Wasser,
1,25 g des gelben Farbstoffes der Formel
   Kationgewicht: 330 Parachor: 814 log P: 4,15 0,45 g des roten Farbstoffs der Formel
   Kationgewicht: 321 Parachor: 764 log P: 3,22
1,20 g des blauen Farbstoffes der Formel
   Kationgewicht: 371 Parachor: 817 log P: 3,84

   zugesetzt. Danach lässt man die Flotte weitere 5 Minuten bei 70 °C zirkutieren und erhöht die Temperatur im Verlaufe von 60 Minuten auf 98°C, worauf das Garn während 60 Minuten bei dieser Temperatur gefärbt wird.

Man kühlt anschliessend die Färbeflotte langsam auf 60°C ab und spült und trocknet das Garn.

Man erhält ein gut durchgefärbtes Garn mit einer egalen grauen Färbung von guten Nass-, Licht- und Reibechtheiten. Die Färbung ist viel ruhiger als die Färbung, die man erhält, wenn die quaternäre Ammoniumverbindung ohne die Mitverwendung des Aminoxides eingesetzt wird.

### Beispiel 2

Auf ein Gewebe aus normalziehenden Polyacrylnitrilfasern wird von Hand Paraffin partiell aufgebracht und bei 60°C fixiert.

5 g des mit Paraffin verunreinigten Gewebes werden in einem Färbeapparat mit 200 ml einer wässerigen Flotte, die 0,5 g kalziniertes Natriumsulfat enthält und mit 80%iger Essigsäure auf einen pH-Wert von 4 eingestellt ist, 5 Minuten bei 70°C behandelt. Alsdann werden der Flotte
0,08 g des Färbereihilfsmittels (1) und eine Farbstoffmischung bestehend aus
0,04 g des gelben Farbstoffes der Formel (101)
0,01 g des roten Farbstoffes der Formel (102) und
0,03 g des blauen Farbstoffes der Formel (103)

zugesetzt. Hernach wird die Temperatur der Flotte im Verlaufe von 30 Minuten auf 98°C erhöht und dann das Gewebe während 30 Minuten bei dieser Temperatur gefärbt. Man kühlt anschliessend die Färbeflotte langsam auf 60°C ab und spült und trocknet das Gewebe.

Man erhält ein gut durchgefärbtes Gewebe, das keine Markierung des Paraffinauftrages zeigt.

### Beispiel 3

2000 g schnellziehendes Polyacrylnitrilgarn (als Muff) werden in einem Zirkulationsapparat mit 34 Liter einer wässerigen Färbeflotte, die 200 g kalziniertes Natriumsulfat und 40 ml 80%ige Essigsäure enthält, 5 Minuten bei 70°C behandelt.

Danach werden der Färbeflotte
45 g des Färbereihilfsmittels (1)
4 g des gelben Farbstoffes der Formel

Kationgewicht: 317 Parachor: 734 log P: 6,5 zugesetzt. Hiernach lässt man die Flotte weitere 5 Minuten bei 70°C zirkulieren, erhöht dann die Temperatur im Verlaufe von 30 Minuten auf 98°C und färbt 15 Minuten bei dieser Temperatur.

Um zu nuancieren werden der Färbeflotte, ohne abzukühlen, 22,5 g des Färbereihiifsmitteis (1) zugesetzt. Nach weiteren 5 Minuten werden 0,4 des blauen Farbstoffes der Formel (103) beigefügt und weitere 40 Minuten bei 98°C gefärbt. Anschliessend wird die Flotte langsam auf 60°C abgekühlt, das Substrat gespült und getrocknet.

Um etwaige Unegalitäten zu sehen, wird das Garn so verstrickt, dass der innere und äussere Teil nebeneinanderliegen. Das Strickgut zeichnet sich durch eine hervorragende Egalität aus, wobei die guten Nass-, Licht- und Reibechtheiten erhalten bleiben.

### Beispiel 4

2 kg eines vorgeschrumpften Garnes aus schnellziehenden Polyacrylnitrilfasern werden in einem Zirkulationsapparat mit 34 Litern einer wässerigen Flotte, die 200 g kalziniertes Natriumsulfat und 40 ml 80%ige Essigsäure enthält, 5 Minuten bei 70°C behandelt.

Danach werden der Flotte
45 g des Färbereihilfsmittels (1)
1 g des gelben Farbstoffes der Formel Kationgewicht: 226 Parachor: 558 log P: 2,49
1 g des roten Farbstoffes der Formel Kationgewicht: 230 Parachor: 574 log P: 0,92
2 g des blauen Farbstoffes der Formel Kationgewicht: 270 Parachor: 577 log P: 1,97 zugesetzt.

Hiernach lässt man die Flotte weitere 5 Minuten bei 70°C zirkulieren, erhöht die Temperatur im Verlaufe von 30 Minuten auf 98°C und färbt das Fasergut während 60 Minuten bei dieser Temperatur.

Anschliessend wird die Flotte langsam auf 60°C abgekühlt, das Substrat gespült und getrocknet.

Man erhält so eine egale blaugraue Färbung mit guten Nass-, Licht- und Reibechtheiten.

### Beispiel 5

100 g eines Möbelpolsterstoffes, bestehend aus Polyacrylnitrilfasern und Baumwolle (65: 35) werden in einem Färbeapparat mit 4000 ml einer wässerigen Flotte, die 5 g kalziniertes Natriumsulfat enthält und mit 80%iger Essigsäure auf einen pH-Wert von 5 eingestellt ist, 5 Minuten bei 70°C behandelt. Hiernach werden der Flotte
2 g des Färbreihilfsmittels (2), bestehend aus
35% einer quaternären Ammoniumverbindung der
Formel (22) [Kokosyl - N (CH₃)₃ ]⊕ CH₃S0₄⊖
10% N-Kokosyl-N,N-di-2-hydroxyethylaminoxid und
55% Wasser
0,42 g des gelben Farbstoffes der Formel (101) und 0,38 g des roten Farbstoffes der Formel (102)

gelöst zugesetzt. Danach wird das Substrat weitere 5 Minuten bei 70°C behandelt und anschliessend das Bad im Verlaufe von 30 Minuten auf 98°C erwärmt, worauf die Ware 30 Minuten bei dieser Temperatur gefärbt wird. Man kühlt dann die Färbeflotte langsam auf 60°C ab. Hierauf wird die Ware in ein zweites Färbebad eingebracht, welches 30 g kalziniertes Natriumsulfat in 4000 ml Wasser enthält. Danach werden der Flotte

2 g des Farbstoffes der Formel und 3 g m-Nitrobenzolsulfonsäure-Natriumsalz zugefügt.

Man färbt 45 Minuten bei 40°C, gibt dann 1 g Natriumcarbonat und nach 5 Minuten 2 ml einer 30%- igen wässerigen Natriumhydroxidlösung zu und behandelt das Substrat weitere 40 Minuten. Das Substrat wird schliesslich gespült, geseift und getrocknet.

Man erhält eine brillante rote Färbung des Möbelpolsterstoffes mit guten Echtheiten.

### Beispiel 6

10 g eines Mischgewebes, bestehend aus Polyacrylnitrilfasern und Wolle (50 : 50) werden in einem Färbeapparat mit einer wässerigen Flotte, die 0,3 g Ammoniumsulfat, 0,5 g kalziniertes Natriumsulfat, 0,05 g eines Gemisches aus einem quaternisierten Anlagerungsprodukt von 30 Mol Ethylenoxid an 1 Mol C₂₀-C₂₂-Fettamin und dem sauren Ester des Anlagerungsprodukts von 16 Mol Ethylenoxid an 1 Mol Talgfettsäureamid (1 : 2) und mit 80%iger Essigsäure auf einen pH-Wert von 5 gestellt ist, 5 Minuten bei 50°C behandelt. Hiernach werden
0,012 g des Farbstoffs der Formel
0,0025 g des Farbstoffes der Formel
0,001 g des Farbstoffes der Formel gelöst zugesetzt und das Substrat 5 Minuten bei 50°C behandelt.

Die Färbeflotte wird im Verlaufe von 45 Minuten auf 98°C erwärmt und mit Essigsäure auf einen pH-Wert von 4,5 gestellt.
Man fügt nun der Farbflotte
0,05 g des Färbereihilfsmittels (3) bestehend aus 35% einer quaternären Ammoniumverbindung der Formel (22), 10% N-Myristyl-N,N-dimethyl-aminoxid und 55% Wasser,
0,014 g des Farbstoffes der Formel (105),
0,004 g des Farbstoffes der Formel (106) und
0,0014 g des Farbstoffes der Formel (107)
hinzu und färbt 45 Minuten bei 98°C. Hiernach wird die Färbeflotte in Verlauf von 10 Minuten abgekühlt, das Substrat gespült und getrocknet.

Man erhält so eine egale hellbraune Färbung mit guten Echtheiten.

## Patentansprüche

1. Färbereihilfsmittel, dadurch gekennzeichnet, dass es mindestens
(A) ein quaternäres Ammoniumsalz, welches mindestens ein basisches Stickstoffatom aufweist, an welches mindestens ein aliphatischer Rest mit 6 bis 22 Kohlenstoffatomen gebunden ist, und
(B) ein Aminoxid der Formel worin
X₁ Alkyl oder Alkenyl je mit 8 bis 18 Kohlenstoffatomen und
X₂ und X₃, unabhängig voneinander, Niederalkyl oder Hydroxy-Niederalkyl bedeuten, enthält.

2. Färbereihilfsmittel gemäss Anspruch 1, dadurch gekennzeichnet, dass die Komponente (A) eine quaternäre Ammonium-Verbindung der Formel ist, worin
R einen aliphatischen Kohlenwasserstoffrest mit 5 bis 21 Kohlenstoffatomen, vorzugsweise 7 bis 18 Kohlenstoffatomen,
Q die direkte Bindung oder Sauerstoff,
Y₁ und Y₂, unabhängig voneinander, Niederalkyl, Cycloalkyl oder Hydroxy-Niederalkyl, oder
Yi und Y₂ zusammen mit dem sie verbindenden Stickstoffatom einen fünf- oder sechsgliedrigen, gesättigten, heterocyclischen Rest,
Y₃ Niederalkyl, Hydroxy-Niederalkyl, Epoxy-Niederalkyl, Cyano-Niederalkyl, Carbamoyl-Niederalkyl oder Aralkyl, oder
Y₁, Y₂ und Y₃ zusammen mit dem sie verbindenden Stickstoffatom einen gegebenenfalls durch Niederalkyl substituierten Pyridinring und
An⁸ das Anion einer organischen oder anorganischen Säure bedeuten.

3. Färbereihilfsmittel gemäss Anspruch 2, dadurch gekennzeichnet, dass die Komponente (A) eine quaternäre Ammoniumverbindung der Formel (1) ist, in der Q die direkte Bindung ist.

4. Färbereihilfsmittel gemäss einem der Ansprüche 2 und 3, dadurch gekennzeichnet, dass die Komponente (A) eine quaternäre Ammoniumverbindung der Formel (1) ist, in der Y₁ und Y₂ Methyl, Ethyl oder 2-Hydroxyethyl und Y₃ Methyl, Ethyl oder Benzyl bedeuten.

5. Färbereihilfsmittel gemäss Anspruch 1, dadurch gekennzeichnet dass die Komponente (A) eine quaternäre Ammoniumverbindung der Formel ist, worin
R₁ Alkyl mit 5 bis 15 Kohlenstoffatomen,
Q Sauerstoff oder die direkte Bindung,
Y₄ und Y₅ Niederalkyl oder Hydroxy-Niederalkyl,
Y₆ Methyl, Ethyl oder Benzyl und
(An)p das Chlorid- oder Methosulfation bedeuten.

6. Färbereihilfsmittel gemäss Anspruch 1, dadurch gekennzeichnet, dass es mindestens (Aa) ein quaternäres Ammoniumsalz der Formel worin
R₂ Alkyl oder Alkenyl jeweils mit 6 bis 18 Kohlenstoffatomen,
Y₄ und Y₅ Niederalkyl oder Hydroxy-Niederalkyl,
Y₆ Methyl, Ethyl oder Benzyl und
(An)p das Chlorid- oder Methosulfation und
(Bb) ein Aminoxid der Formel worin
X₁, X₂ und X₃ die im Anspruch 1 angegebene Bedeutung haben, enthält.

7. Färbereihilfsmittel gemäss einem der Ansprüche 1 bis 6, dadurch gekennzeichnet, dass es die Komponenten (A) und (B) im Gewichtsverhältnis von 9 : 1 bis 3 : 7, vorzugsweise 6 : 1 bis 1 : 1 und insbesondere 4 : 1 bis 2 : 1 enthält.

8. Färbereihilfsmittel gemäss Anspruch 1, dadurch gekennzeichnet, dass es, bezogen auf das Gesamtgemisch
25 bis 45 Gewichtsprozent der Komponente (A)

8 bis 20 Gewichtsprozent der Komponente (B) und 35 bis 67 Gewichtsprozent Wasser,
enthält.

9. Verfahren zum Färben von Polyacrylnitrilfasermaterial mit kationischen Farbstoffen, dadurch gekennzeichnet, dass man dieses Material in Gegenwart eines Färbereihilfsmittels, das mindestens
(A) ein quaternäres Ammoniumsalz, welches mindestens ein basisches Stickstoffatom aufweist, an welches mindestens ein aliphatischer Rest mit 6 bis 22 Kohlenstoffatomen gebunden ist, und
(B) ein Aminoxid der Formel worin
X₁ Alkyl oder Alkenyl je mit 8 bis 18 Kohlenstoffatomen und
X₂ und X₃, unabhängig voneinander, Niederalkyl oder Hydroxy-Niederalkyl bedeuten, enthält, färbt.

10. Verfahren gemäss Anspruch 9, dadurch gekennzeichnet, dass man als Komponente (A) des Färbereihilfsmittels eine migrierende quaternäre Ammoniumverbindung verwendet.

11. Verfahren gemäss einem der Ansprüche 9 und 10, dadurch gekennzeichnet, dass man das Färbereihilfsmittelgemisch in einer Menge von 0,1 bis 5, vorzugsweise 0,5 bis 3 Gewichtsprozent, bezogen auf das Gewicht des Färbegutes, verwendet.

12. Verfahren gemäss einem der Ansprüche 9 bis 11, dadurch gekennzeichnet, dass man mit mindestens 2 oder vorzugsweise 3 migrierenden oder nicht-migrierenden kationischen Farbstoffen oder deren Gemischen färbt.

## Claims

1. A dyeing assistant composition which comprises at least
(A) a quaternary ammonium salt which contains at least one basic nitrogen atom to which is attached at least one aliphatic radical of 6 to 22 carbon atoms, and
(B) an amine oxide of the formula wherein
X₁ is C₈-C₁₈alkyl or C₈-C₁₈alkenyl and
X₂ and X₃ are each independently lower alkyl or hydroxy-lower alkyl.

2. A dyeing assistant composition to claim 1, wherein component (A) is a quaternary ammonium compound of the formula wherein
R is an aliphatic hydrocarbon radical of 5 to 21 carbon atoms, preferably 7 to 18 carbon atoms,
Q is the direct bond or oxygen,
Y₁ and Y₂ are each independently lower alkyl, cycloalkyl or hydroxy-lower alkyl or both together with the nitrogen atom to which they are attached are a 5- or 6-membered saturated heterocyclic radical,
Y₃ is lower alkyl, hydroxy-lower alkyl, epoxy-lower alkyl, cyano-lower alkyl, carbamoyl-lower alkyl or aralkyl, or
Yi, Y₂ and Y₃ together with the nitrogen atom to which they are attached are a pyridine ring which is unsubstituted or substituted by lower alkyl, and
An⁸ is the anion of an organic or inorganic acid.

3. A dyeing assistant composition according to claim 2, wherein component (A) is a quaternary ammonium compound of the formula (1), wherein Q is the direct bond.

4. A dyeing assistant composition according to either of claims 2 or 3, wherein component (A) is a quaternary ammonium compound of the formula (1), wherein Y, and Y₂ are methyl, ethyl or 2-hydroxyethyl, and Y₃ is methyl, ethyl or benzyl.

5. A dyeing assistant composition according to claim 1, wherein component (A) is a quaternary ammonium compound of the formula wherein
Ri is C₅-C₁₅alkyl,
Q is oxygen or the direct bond,
Y₄ and Y₅ are lower alkyl or hydroxy-lower alkyl,
Y₆ is methyl, ethyl or benzyl and
(An)^{p} is the chloride or methosulfate ion.

6. A dyeing assistant composition according to claim 1, which comprises at least
(Aa) a quaternary ammonium of the formula wherein
R₂ is C₆-C₁₈ alkyl or C₆-C₁₈ alkenyl, Y₄ and Y₅ are lower alkyl or hydroxy-lower alkyl, Y₆ is methyl, ethyl or benzyl, and
(An)⊖₁ is the chloride or methosulfate ion, and
(Bb) an amine oxide of the formula wherein
X₁, X₂ and X₃ are as defined in claim 1.

7. A dyeing assistant composition according to any of claims 1 to 6, which contains components (A) and (B) in the weight ratio of 9 : 1 to 3: 7, preferably 6 : 1 to 1 : 1 and most preferably 4 : 1 to 2 : 1.

8. A dyeing assistant composition according to claim 1, which contains, based on the total composition
25 to 45% by weight of component (A),
8 to 20% by weight of component (B), and
35 to 67% by weight of water.

9. A process for dyeing polyacrylonitrile fibre material with cationic dyes, which comprises dyeing said material in the presence of a dyeing assistant composition comprising at least
(A) a quaternary ammonium salt which contains at least one basic nitrogen atom to which is attached at least one aliphatic radical of 6 to 22 carbon atoms, and
(B) an amine oxide of the formula wherein
X, is C₈-C₁₈alkyl or C₈-C₁₈alkenyl and
X₂ and X₃ are each independently lower alkyl or hydroxy-lower alkyl.

10. A process according to claim 9, wherein component (A) of the dyeing assistant composition is a migrating quaternary ammonium compound.

11. A process according to either of claims 9 or 10, wherein the dyeing assistant composition is used in an amount of 0.1 to 5% by weight, preferably 0.5 to 3%, based on the weight of the goods to be dyed.

12. A process according to any one of claims 9 to 11, wherein dyeing is carried out with at least 2, or preferably 3, migrating or non-migrating cationic dyes or a mixture thereof.

## Revendications

1. Adjuvant de teinture, caractérisé en ce qu'il contient au moins
(A) un sel d'ammonium quaternaire, qui présente au moins 1 atome d'azote basique auquel est lié au moins un radical aliphatique ayant de 6 à 22 atomes de carbone, et
(B) un oxyde d'amine de formule dans laquelle
X, est un radical alkyle ou alcényle, possédant dans chaque cas 8 à 18 atomes de carbone, et
X₂ et X₃, indépendamment l'un de l'autre, représentent un groupe alkyle inférieur ou hydroxyalkyle inférieur.

2. Adjuvant de teinture selon la revendication 1, caractérisé en ce que le composant (A) est un composé d'ammonium quaternaire de formule dans laquelle
R est un radical hydrocarboné aliphatique ayant de 5 à 21 atomes de carbone, de préférence 7 à 18 atomes de carbone,
Q est une liaison directe ou un atome d'oxygène,
Y₁ et Y₂, indépendamment l'un de l'autre, représentent un groupe alkyle inférieur, cycloalkyle, ou hydroxyalkyle inférieur, ou bien
Y₁ et Y₂ forment ensemble, avec l'atome d'azote auquel ils sont liés, un radical hétérocyclique saturé à cinq ou six chaînons,
Y₃ est un radical alkyle inférieur, hydroxyalkyle inférieur, époxyalkyle inférieur, cyanoalkyle inférieur, carbamoylalkyle inférieur, ou aralkyle, ou bien
Y₁, Y₂ et Y₃ forment ensemble, avec l'atome d'azote auquel ils sont liés, un noyau pyridine éventuel- lementsubstitué par un groupe alkyle inférieur, et
An⁸ est l'anion d'un acide organique ou inorganique.

3. Adjuvant de teinture selon la revendication 2, caractérisé en ce que le composant (A) est un composé d'ammonium quaternaire de formule (1), dans lequel Q est une liaison directe.

4. Adjuvant de teinture selon l'une des revendications 2 et 3, caractérisé en ce que le composant (A) est un composé d'ammonium quaternaire de formule

(1) dans laquelle Yᵢ et Y₂ représentent des radicaux méthyle, éthyle, ou 2-hydroxyéthyle, et Y3 un radical méthyle, éthyle, ou benzyle.

5. Adjuvant de teinture selon la revendication 1, caractérisé en ce que le composant (A) est un composé d'ammonium quaternaire de formule dans laquelle
R₁ est un radical alkyle de 5 à 15 atomes de carbone,
Q est un atome d'oxygène ou une liaison directe,
Y₄ et Y₅ sont des radicaux alkyle inférieur ou hydroxyalkyle inférieur,
Y₆ est un radical méthyle, éthyle ou benzyle, et (An)⊖₁ est l'ion chlorure ou l'ion méthylsulfate.

6. Adjuvant de teinture selon la revendication 1, caractérisé en ce qu'il contient au moins (Aa) un sel d'ammonium quaternaire de formule dans laquelle
R₂ est un radical alkyle ou alcényle, possédant dans chaque cas de 6 à 18 atomes de carbone,
Y₄ et Y sont des radicaux alkyle inférieur ou hydroxyalkyle inférieur,
Y₆ est un radical méthyle, éthyle, ou benzyle, et (An)0 est l'ion chlorure ou l'ion méthylsulfate, et
(Bb) un oxyde d'amine de formule dans laquelle X₁, X₂ et X₃ ont les significations indiquées dans la revendication 1.

7. Adjuvant de teinture selon l'une des revendications 1 à 6, caractérisé en ce qu'il contient les composants (A) et (B) en un rapport pondéral allant de 9 : 1 à 3 : 7, de préférence de 6 : 1 à 1 : 1, et en particulier de 4 : 1 à 2 : 1.

8. Adjuvant de teinture selon la revendication 1, caractérisé en ce qu'il contient, par rapport au poids total,
25 à 45% en poids du composant (A),
8 à 20% en poids du composant (B), et
35 à 67% en poids d'eau.

9. Procédé de teinture de matériau en fibres de polyacrylonitrile avec des colorants cationiques, caractérisé en ce que l'on teint ce matériau en présence d'un adjuvant de teinture qui contient au moins
(A) un sel d'ammonium quaternaire, qui présente au moins 1 atome d'azote basique auquel est lié au moins un radical aliphatique ayant de 6 à 22 atomes de carbone, et
(B) un oxyde d'aminé de formule dans laquelle
X₁ est un radical alkyle ou alcényle, ayant dans chaque cas de 8 à 18 atomes de carbone, et
X₂ et X₃, indépendamment l'un de l'autre, sont des radicaux alkyle inférieur ou hydroxyalkyle inférieur.

10. Procédé selon la revendication 9, caractérisé en ce que l'on utilise en tant que composant (A) de l'adjuvant de teinture un composé d'ammonium quaternaire migrant.

11. Procédé selon l'une des revendications 9 et 10, caractérisé en ce que l'on utilise le mélange adjuvant de teinture en une quantité allant de 0,1 à 5%, de préférence de 0,5 à 3% en poids, par rapport au poids du matériau à teindre.

12. Procédé selon l'une des revendications 9 à 11, caractérisé en ce que l'on teint avec au moins 2, ou de préférence 3, colorants cationiques migrants ou non migrants, ou leurs mélanges.
